# FASCICULE DE BREVET EUROPEEN

(11) **EP 0 167 460 B1**
(45) Date de publication et mention de la délivrance du brevet: **24.01.1990**
(21) Numéro de dépôt: 85401371.1
(22) Date de dépôt: 05.07.1985
(51) Int. Cl.: C22C 1/04, C22C 32/00

(54) **Procédé d'élaboration, par métallurgie des poudres, d'alliage à base de titane à faible dimension de grain**
Verfahren zur pulvermetallurgischen Herstellung von Legierungen auf Titanbasis mit kleiner Korngrösse
Process for manufacturing titane-based alloys with small granular dimensions by means of powder metallurgy

(30) Priorité: 06.07.1984 FR 8410829
(43) Date de publication de la demande: 08.01.1986
(73) Titulaire: Office National d'Etudes et de Recherches Aérospatiales (O.N.E.R.A.), 92320 Châtillon-sous-Bagneux (FR)
(72) Inventeur: Marty, Michel, F-78530 Buc (FR); Octor, Henri, F-92220 Bagneux (FR); Walder, André, F-94249 L'Hay Les Roses (FR)
(74) Mandataire: Fort, Jacques

(56) Documents cités:
- FR-A- 1 600 154
- FR-A- 2 091 242
- GB-A- 887 922
- GB-A- 928 407
- US-A- 3 181 947

## Description

L'invention a pour objet un procédé d'élaboration d'alliage à base de titane ayant une faible dimension de grain, le terme « alliage devant être interprété comme s'étendant à un produit ne contenant, en plus du titane, que des éléments d'addition à teneur suffisamment faible pour que la transformation de phase α-β subsiste.

Le titane, pur et surtout sous forme d'alliage dont il est le constituant principal, présente des propriétés de légèreté, de tenue mécanique et en température qui conduisent à l'utiliser de plus en plus dans de nombreux domaines, et notamment en aéronautique. En règle générale, pour élaborer des pièces de titane par métallurgie des poudres, on part d'une poudre de titane contenant les éléments d'addition, on densifie par filage ou compression isostatique et on effectue un traitement thermique. On a jusqu'ici généralement jugé avantageux d'effectuer ce traitement à une température inférieure au point de transformation en phase p, car au delà de ce point on constate un grossissement excessif des grains métallurgiques, grossissement qui est préjudiciable à certaines caractéristiques mécaniques, par exemple à la ductilité et à la résistance en traction du produit obtenu, même après retour partiel de la phase monophasée 13 en phase a lors du refroidissement à la température ambiante qui suit le traitement thermique.

Mais le choix d'une température inférieure au point de transformation conduit à se priver des avantages que présente la structure de type aciculaire que donne la transformation partielle de la phase β obtenue à haute température, en phase α: parmi ces avantages on peut citer la meilleure résistance à la propagation brutale de fissures (c'est-à-dire la ténacité de l'alliage), à la propagation de fissures en fatigue, au fluage, et à la corrosion sous tension dans l'eau salée.

L'invention part de la constatation que l'influence néfaste d'un passage par une température supérieure au point de transformation n'est pas inhérente à la structure aciculaire, mais est liée à la taille du grain β, qui augmente très rapidement au cours du maintien en température jusqu'à atteindre et dépasser 0,5 mm, et conduit après l'opération finale de trempe à une structure dont la taille de grain (ex β) dépend directement de celle obtenue en fin de traitement thermique.

Le document GB-A-928 407 fait par ailleurs connaître un procédé suivant le préambule de la revendication 1 ; mais le procédé suivant le brevet comporte une étape de traitement a froid d'homogénéisation. Il prévoit l'adjonction d'un métal ou alliage soluble dans le titane ; le cérium et le lanthane ne répondent pas cette condition.

L'invention vise à fournir un procédé d'élaboration d'alliage à base de titane répondant mieux que ceux antérieurement connus aux exigences de la pratique, notamment en ce qu'il fournit les avantages liés à un traitement thermique à haute température, tout en évitant le grossissement exagéré de grain en phase β, grossissement néfaste aux propriétés mécaniques.

L'invention propose dans ce but un procédé d'élaboration d'alliage à base .de titane du type c-dessus défini conforme à la revendication 1.

On peut penser, sans que le caractère complet et rigoureux de cette explication doive être considéré comme un impératif pour la validité du présent brevet, que deux phénomènes interviennent pour limiter la taille de grain.

Un premier phénomène est constitué par un blocage des joints de grain β par les particules fines de l'espèce qui restent stables ou se transforment au cours de l'élaboration, réparties à la périphérie des autres particules de poudre. Les grains métallurgiques apparaissant lors du passage en phase β sont alors confondus avec les particules de la poudre d'origine.

Un second phénomène est constitué par un freinage de la migration du joint de grain β pendant le traitement thermique. Dans ce cas, les particules du produit d'addition, stables ou transformées, sont alors à l'intérieur du grain métallurgique β qui est plus gros que les grains de poudre initiaux, mais reste plus petit que les grains métallurgiques dans des échantillons témoins exempts de produit d'addition et ce jusqu'à de très basses teneurs en produit d'addition (ce qui constitue un facteur très favorable dans la mesure ou l'on envisage l'emploi d'un produit d'addition ayant un effet fragilisant).

Les deux phénomènes ci-dessus ont été observés, l'un ou l'autre pouvant être seul présent ou prépondérant pour certains. produits d'addition ou certaines plages de teneur.

On pouvait a priori penser qu'il serait impossible de trouver un produit pouvant être utilisé en fines particules et remplissant la fonction requise, du fait de la très grande réactivité du titane vis-à-vis d'espèces chimiques pourtant réputées difficiles à décomposer. Par exemple la silice, le carbure de tantale, l'alumine sont rapidement dissous à des températures voisines de 1000 °C, c'est-à-dire à proximité du point de transformation en phase β.

Cependant, l'examen de l'enthalpie libre de formation de certains oxydes, et notamment d'oxydes de terre rare, fait apparaître des valeurs à 1000 ^{c}C suffisantes pour laisser espérer la possibilité d'obtenir des résultats favorables. De même, l'examen des propriétés de divers éléments fréquemment utilisés en métallurgie montrent une solubilité suffisamment faible pour répondre aux conditions requises. Effectivement, on a notamment ou utiliser divers oxydes, et notamment Y₂0₃ et Dy₂0₃.

On a pu également utiliser des métalloïdes sous forme élémentaire ou de composés, notamment le bore, BN, B4C, B4Si, B6Si et LaB6. Le soufre, WS, MoS2, ZnS peuvent également être envisagés, ainsi que le phosphore, celui-ci nécessitant cependant des précautions particulières en raison de sa grande inflammabilité. On peut également utiliser des éléments des colonnes 5 et 6 du tableau périodique qui sont apparentés à S et à P (Se, Te, As). Tous ces éléments ont une faible solubilité dans le titane.

Des résultats satisfaisants sont obtenus moyennant le respect de diverses conditions portant sur la poudre de départ (particules pré-alliées ou mélange), produit d'addition et le traitement thermique.

Ces conditions seront maintenant envisagées, en faisant notamment référence au cas particulièrement intéressant de l'alliage de titane dénommé TA6V, à 6 _{%} en poids d'aluminium et 4 % de vanadium.

Les particules de titane pré-allié (ou de titane et d'éléments d'addition) sont avantageusement élaborées par un procédé donnant naissance à des particules approximativement sphériques, avec une granulométrie régulière et fine, la taille des particules conditionnant celle des grains. La plage de granulométrie allant de 40 à 300 _{!}Lm sera généralement acceptable.

On peut notamment utiliser des poudres de titane pré-allié obtenues par pulvérisation suivant un procédé à l'électrode tournante, actuellement bien connu et largement utilisé pour l'élaboration de poudres d'alliages de titane.

La valeur médiane du diamètre de particules d'alliage de TA6V obtenu par ce procédé est de l'ordre de 160 wm. On peut par tamisage limiter autant qu'on le souhaite la fraction retenue.

Le critère essentiel du choix des particules initiales du produit d'addition destiné à freiner la croissance du grain est la stabilité dimensionnelle. Cette stabilité dimensionnelle peut être obtenue si le produit d'addition utilisé est stable chimiquement en présence de l'alliage de titane. Toutefois cette condition n'est pas indispensable. Il peut y avoir réaction et transformation chimique des particules sans qu'il y ait dissolution dans la matrice métallique. L'un des facteurs qui s'opposent à cette dissolution est la très faible solubilité dans le titane, d'un élément entrant dans la composition de la particule initiale et l'expérience a prouvé que ce facteur est prépondérant.

On peut donc adopter :
les composés présentant une grande stabilité chimique vis-à-vis du titane, c'est-à-dire surtout les oxydes possédant une enthalpie libre de formation inférieure à celle de l'alumine, en particulier les composés de la famille des lanthanides comme l'oxyde de lutétium, l'oxyde de néodyme, l'oxyde de dysprosium ;

les composés contenant au moins un élément très peu soluble dans le titane, c'est-à-dire notamment ceux déjà évoqués ci-dessus et dont la solubilité dans le titane est (en % en poids) :

La plage de concentration en produit d'addition la plus favorable dépend de nombreux facteurs, parmi lesquels la granulométrie des particules et celle de la poudre de départ. Elle pourra être déterminée par l'expérience pour chaque produit particulier utilisé. Toutefois, la concentration en volume C des particules du produit d'addition devra en régie générale être maintenue entre deux valeurs, qui correspondent l'une à la formation d'une couche continue de particules sur les grains de poudre de titane allié (couche qui pourrait conduire à une fragilisation de l'alliage par décohésion à la limite des grains de poudre primitifs), l'autre à un écartement excessif des particules du produit d'addition à la surface des grains de poudre métallique.
En supposant les particules sphériques, et si on désigne par ;
d le diamètre moyen des particules du produit d'addition,
1 la distance de centre à centre des particules du produit d'addition,
D le diamètre moyen des particules de poudre d'alliage,
le revêtement de particules du produit d'addition sera efficace en général pour ;

Or, dans le cas de particules sphériques
ce qui conduit, pour une valeur moyenne de D égale à 100 µm qu'on peut considérer comme représentative. à :
Dans cette formule, C est un nombre sans dimension, d est en micromètres.

Ce critère conduira par exemple aux plages suivantes, exprimées en vpm (volume par million)

La granulométrie des particules initiales du produit d'addition agit sur la teneur C à adopter. On voit en conséquence que l'emploi de particules initiales trop grossières conduit à introduire une teneur élevée, néfaste aux propriétés mécaniques de l'alliage, notamment à sa ductilité. Dans la pratique, une granulométrie des particules inférieures de deux ordres de grandeurs ou davantage à celle de la poudre de titane donne en général de bons résultats.

Une réduction de la granulométrie des particules initiales du produit d'addition, à concentration C constante, entraîne une diminution de la distance entre particules 1 et donc une plus grande efficacité dans la limitation de taille du grain β. Ce résultat a notamment été constaté en comparant les tailles de grain obtenues avec du bore de granulométrie d'environ 0.2 µm et avec des particules de type céramique, telles que l'yttrine Y20₃, pour lesquelles la granulométrie est d'environ 2 µm.

La température de traitement thermique à peu d'influence sur les résultats obtenus. Une température supérieure de 50 °C environ au point de transformation est en général satisfaisante. Lorsque par exemple, on veut élaborer l'alliage TA6V pour lequel le point de transformation α + β/β est situé entre 995 °C et 1 000 °C, un maintien d'une heure à une température comprise entre 1 050 °C et 1 100 °C avant trempe est satisfaisant.

Le procédé suivant l'invention peut être mis en oeuvre en vue de l'obtention de résultats divers, mais tous liés à la possibilité de conserver une dimension de grain réduite en dépit du dépassement de la température de transformation en phase β.

Tout d'abord, comme on l'a déjà indiqué, le procédé suivant l'invention permet de contrôler la taille de grain p, et, par voie de conséquence, celle des grains d'alliage après trempe. Cette taille ne dépend en effet pratiquement plus que de la granulométrie de la poudre d'origine. On peut en conséquence obtenir des combinaisons de propriétés mécaniques qui tirent parti des effets bénéfiques des structures aciculaires, tout en évitant le handicap d'un grain a trop gros.

Le procédé suivant l'invention permet également d'accélérer l'homogénéisation d'un alliage, sans effet défavorable sur ses propriétés mécaniques finales. Le coefficient de diffusion d'un élément dans un alliage est en effet une fonction croissante de la température, ce qui montre l'intérêt de travailler à température aussi élevée que possible pour obtenir une homogénéisation rapide. De plus, dans le cas d'une matrice en titane, le coefficient de diffusion de nombreux éléments subit une discontinuité notable. dans le sens d'une augmentation, si à température fixée la phase a se transforme en phase j3. Donc l'homogénéisation d'un alliage contenant des particules enrichies en élément alphagène comme l'aluminium, l'oxygéne, le carbone, l'azote sera accélérée si la température de traitement dépasse celle où la particule en question passe totalement en phase p. Des particules de ce genre, ainsi que des inclusions d'éléments étrangers à l'alliage, peuvent se rencontrer dans les produits obtenus par les procédés de la métallurgie des poudres.

En dépit de son intérêt dans ce cas, on ne peut cependant envisager un traitement d'homogénéisation à une température supérieure au point de transformation en phase 13 en l'absence de produit d'addition, car il conduit à un grossissement inacceptable du grain β. L'invention écarte cet inconvénient. De plus, comparée à un recuit de la poudre à haute température avant densification, elle offre l'avantage de permettre un échange d'éléments entre différents granules de poudre par diffusion à l'état solide.

Parmi les cas où l'accélération du processus d'homogénéisation présente un grand intérêt, on peut citer les suivants, à titre non limitatif :
Amélioration de l'homogénéité chimique des alliages : cet effet trouve une application importante dans le processus de récupération des copeaux d'usinage de titane allié lorsque cette récupération comporte une transformation en poudre. Les copeaux d'usinage sont contaminés par l'oxygène, l'azote, le carbone et des particules étrangères à l'alliage. Le niveau moyen de contamination peut être abaissé en mélangeant, aux copeaux pulvérisés puis tamisés, de la poudre à teneur plus basse en interstitiels. Cette opération diminue au surplus la taille des particules les plus nocives. Dans la pratique le broyage de copeaux hydrurés permet d'obtenir des poudres particulièrement fines, jusqu'à environ 40 µm. Après mélange de ces poudres avec des particules de produit d'addition et densification, un traitement d'homogénéisation à haute température permet d'améliorer la qualité des produits finis, sans grossissement exagéré du grain p.

Synthèse d'alliage par frittage d'un mélange de parties fines d'éponge de titane et de poudre d'alliage-mère ; cette solution, séduisante du point de vue économique, à l'inconvénient de conduire, lorsqu'elle est réalisée par les techniques actuelles à des produits contenant du chlore provenant de l'éponge de titane. Il en résulte une structure métallurgique qui présente une grande stabilité au cours des traitements thermiques mais dont la porosité ne peut être complètement fermée par pressage isostatique. La résistance à la fatigue de ces produits en est considérablement dégradée. L'élimination du chlore des parties fines de l'éponge entraîne un grossissement exagéré du grain β au cours de. l'homogénéisation de l'alliage à une température supérieure au transus 13. Ces produits peuvent être améliorés par mise en oeuvre du procédé suivant l'invention, car ce dernier permet d'effectuer les traitements de diffusion et de pressage isostatique dans le domaine 13 sans grossissement exagéré du grain métallurgique d'où une homogénéisation et la fermeture des pores.

Cette technique peut être combinée avec la précédente : elle permet d'utiliser un mélange de départ comprenant des poudres élaborées à partir de copeaux à teneur élevée en oxygène, azote et carbone, des parties fines d'éponge de titane et de la poudre d'alliage-mère, ces derniers composants étant peu chargés en éléments interstitiels.

Mise en solution d'éléments tels que Si ou Ge dont la solubilité en phase p croît rapidement avec la température.

On décrira maintenant divers exemples particuliers de mise en oeuvre de l'invention, correspondant à l'élaboration d'alliage de titane TA6V par métallurgie des poudres. La description fait référence aux dessins qui l'accompagnent et dans lesquels les figures 1 à 10 sont des reproductions simplifiées de micrographies d'alliages obtenus après traitement thermique et trempe, les lignes en traits pleins montrant les joints de grain β et les lignes éventuelles en tirets montrant les limites de particules d'origine, lorsqu'elles ne coïncident pas avec les joints de grain p.

Dans tous les cas, la poudre de départ a été obtenue par pulvérisation d'alliage TA6V suivant le procédé à l'électrode tournante à arc sous gaz neutre et tamisage à une granulométrie inférieure à 160 µm.

Plusieurs teneurs, égales ou inférieures à 2200 vpm de particules initiales, ont été essayées. Les mêmes traitements métallurgiques ont été appliqués au mélange contenant le produit d'addition et à un échantillon témoin de poudre d'alliage. Les traitements effectués ont comporté une densification par compression isostatique à chaud dans des conditions représentatives, c'est-à-dire à une température inférieure au point de transformation du TA6V, ou par filage, puis un traitement d'une heure au-dessus de la température de transformation, suivi d'une trempe.

### Exemple 1

On a ajouté 0,16 g de poudre de bore ayant une granulométrie d'environ 0,2 µm à 1 kg de poudre d'alliage TA6V tamisée à une granulométrie inférieure à 160 µm. La teneur ainsi obtenue était de 300 vpm. Le mélange a été effectué dans un mélangeur rotatif en présence de billes de verre, de type « TURBULA », pendant 4 heures. Le mélange a été dégazé à chaud sous vide secondaire et en lit mince, suivant le processus connu en métallurgie des poudres. Il a été ensuite placé dans une enveloppe en acier doux de forme correspondant à celle de la pièce à obtenir. L'enveloppe a été fermée de façon étanche sous vide secondaire par soudage au faisceau d'électrons. L'alliage a été densifié par pressage isostatique à chaud à 950 °C sous 1 000 bars pendant trois heures. L'enveloppe a été retirée par usinage ou attaque chimique. Enfin, un traitement thermique à 1 050 °C pendant une heure, suivi d'une trempe à l'eau, a été effectué.

Les mêmes opérations ont également été réalisées sur un témoin contenant uniquement de la poudre d'alliage TA6V.

La figure 1 montre une fraction seulement de trois grains adjacents dans l'échantillon témoin ayant subi l'ensemble des traitements. Une comparaison avec la figure 2, qui correspond au cas de l'échantillon contenant 300 vpm de bore, montre qu'il y a eu blocage complet des joints de grain β et maintien d'une taille de grain très fine. Il est essentiel de noter que le grossissement optique n'est pas le même sur les figures 1 et 2.

### Exemples 2 et 3

Les mêmes traitements que dans l'exemple 1 ont été effectués avec des teneurs en bore respectivement de 200 vpm et 100 vpm. Les figures 3 et 4 montrent les tailles de grain obtenues. On voit sur la figure 3, qui correspond à une teneur de 200 vpm, qu'on obtient un quasi-blocage des joints de grain. Les limites des grains β sont, dans la plupart des cas, confondues avec les limites des anciennes particules (indiquées en tirets là où il y a absence de coïncidence).

La figure 4 montre qu'une teneur de 100 vpm freine encore de façon notable la croissance de grain β, dont la taille reste très inférieure à celle de l'échantillon témoin.

### Exemples 4, 5, 6 et 7

Le même traitement métallurgique a été appliqué à des échantillons contenant respectivement 400, 550, 1 100 et 2 200 vpm de bore. Dans tous les cas on a obtenu un blocage complet des joints de grain.

### Exemples 8 et 9

Le même traitement métallurgique que dans les exemples précédents a été effectué sur des échantillons contenant respectivement 550 vpm et 1 100 vpm de dysprosine Dy₂0₃. Les résultats obtenus apparaissent sur les figures 5 et 6. Sur la figure 5, correspondant à une teneur de 550 vpm, on constate un freinage des joints de grains, limitant la croissance des grains β. Sur la figure 6. pour une teneur de 1 100 vpm, un blocage complet apparaît, la limite des grains β étant confondue avec les limites des anciennes particules.

### Exemples 10, 11 et 12

Le même traitement thermique que dans le cas précédent, si ce n'est que le maintien en température a été à 1 100°C au lieu de 1 050 °C, a été appliqué à un échantillon témoin (figure 7), à un échantillon à 550 vpm de Y₂0₃ (figure 8), à un échantillon de 550 vpm de D_{Y2}O₃ (figure 9) et à un échantillon à 1 100 vpm de D_{Y2}O₃ (figure 10).

On a constaté un blocage du joint de grain p, pour 1 100 vpm de Dy₂0₃ et 550 vpm de Y₂0₃, un freinage notable pour 550 vpm de D_{Y2}O₃.

Les résultats ci-dessus et des résultats complémentaires sont résumés sur le tableau ci-aprés, où il faut noter que les résultats moins favorables obtenus avec B₆ Si semblent attribuables à une répartition insuffisamment homogène du produit d'addition dans le mélange.

## Revendications

1. Procédé d'élaboration d'alliage à base de titane comportant les étapes de :
compression à chaud d'une poudre constituée d'une part, de particules de titane préallié ou de particules de titane et d'alliage-mère, d'autre part, de particules fines d'un produit d'addition dispersées ;
traitement thermique à une température supérieure au point de transformation en phase β caractérisé en ce que les particules dispersées sont en un produit d'addition freinant la croissance de la taille de grains, choisi parmi S, P, B, As, Se, Te, Y et les lanthanides, à l'état élémentaire ou en combinaison et à une teneur volumique inférieure à celle qui conduirait à la formation d'une couche continue de particules fines autour des particules de la poudre de titane et en ce que l'alliage est soumis à une trempe après traitement thermique.

2. Procédé selon la revendication 1 d'élaboration d'alliage TA6V, caractérisé en ce que le traitement thermique est effectué à une température supérieure d'environ 50 °C au point de transformation en phase β et suivi d'une trempe.

## Claims

1. Process for forming a titanium base alloy comprising the steps of :
heat compacting a powder formed, on one hand, of particles of pre-allied titanium or of articles of titanium and mover alloy and, on the other hand, of dispersed fine particles of an addition product ;
heat treating at a temperature higher than the point of transformation into phase β, characterized in that the dispersed particles are of an addition product which curbs the growth of the grain size, selected among S, P, B, As, Se, Te, Y and lanthanides, in elementary condition or in combination and in a proportion per volume less than that which would lead to the formation of a continuous layer of fine particles about the particles of titanium powder, and in that said alloy is subjected to quenching after the heat treatment.

2. Process according to claim 1 for forming a TA6V alloy, characterized in that the heat treatment is carried out at a temperature higher than the point of transformation to (3 phase by about 50 °C and is followed by a quenching operation.

## Patentansprüche

1. Verfahren zur Herstellung einer Legierung auf Titanbasis mit folgenden Schritten :
Verdichtung mit Wärme eines Pulvers, das einerseits aus vorlegierten Titanpartikeln oder Titanpartikein und einer Mutterlegierüng, andererseits aus feinen, dispersen Partikeln eines Zusatzproduktes besteht ;
thermische Behandlung bei einer Temperatur oberhalb des Umwandlungspunktes in die Phase ß, dadurch gekennzeichnet, daß die dispersen Partikel zu einem Zusatzprodukt gehören, welches das Korngrößenwachstum hemmt und ausgewählt ist unter S, P, B, As, Se, Te, Y und den Lanthaniden, im elementaren Zustand oder in Kombination und-mit einem volumetrischen Gehalt unterhalb desjenigen, der zur Bildung einer aus den feinen Partikeln bestehenden Schicht um die Partikel des Titanpulvers führen würde, und daß die Legierung nach der thermischen Behandlung einer Abschreckhärtung unterzogen wird.

2. Verfahren nach Anspruch 1, zur Herstellung einer Legierung TA6V, dadurch gekennzeichnet, daß die thermische Behandlung bei einer Temperatur von etwa 50 °C oberhalb des Umwandlungspunktes in die Phase β und anschließend die Abschreckhärtung durchgeführt wird.
